# FASCICULE DE BREVET EUROPEEN

(11) **EP 1 307 599 B1**
(45) Date de publication et mention de la délivrance du brevet: **21.04.2004**
(21) Numéro de dépôt: 01963035.9
(22) Date de dépôt: 27.07.2001
(51) Int. Cl.: C21D 7/06

(54) **PROCEDE MECANIQUE DE GENERATION DE NANOSTRUCTURES ET DISPOSITIF MECANIQUE DE GENERATION DE NANOSTRUCTURES**
MECHANISCHES VERFAHREN UND VORRICHTUNG ZUM ERZEUGEN VON NANOSTRUKTUREN
MECHANICAL METHOD FOR GENERATING NANOSTRUCTURES AND MECHANICAL DEVICE FOR GENERATING NANOSTRUCTURES

(30) Priorité: 28.07.2000 US 9949
(43) Date de publication de la demande: 07.05.2003
(73) Titulaire: Universite de Technologie de Troyes, 10010 Troyes Cédex (FR); The Institue of Metal Research ( I.M.R.), 110015 PR Shenyang (CN)
(72) Inventeur: LU, Jian, F-10010 Troyes Cedex (FR); LU, Ke, Shenyang PR 110015 (CN)
(74) Mandataire: Debay, Yves
(86) Numéro de dépôt international: PCT/FR2001/002483
(87) Numéro de publication internationale: WO 2002/010463

(56) Documents cités:
- EP-A- 0 666 142
- WO-A-95/23876
- FR-A- 1 530 869
- FR-A- 2 689 431
- US-A- 2 460 657
- TAO N R ET AL: "Surface nanocrystallization of iron induced by ultrasonic shot peening" NANOSTRUCTURED MATERIALS,ELSEVIER, NEW YORK, NY,US, vol. 11, no. 4, juin 1999 (1999-06), pages 433-440, XP004178991 ISSN: 0965-9773

## Description

La présente invention concerne un procédé mécanique de génération de nanostructures sur des pièces métalliques et un dispositif mécanique de génération de nanostructures.

Les matériaux nanocristallins sont caractérisés par des grains ultra fins typiquement de moins de 100nm dans au moins une dimension. Ces matériaux sont produits par des procédés connus tels que, par exemple, IGC (inert gas condensation and consolidation) par condensation et consolidation dans un gaz inerte, SPD (severe plastic deformation) déformation plastique intense, etc... Ces méthodes ont l'inconvénient de générer des matériaux qui ne sont pas sans porosité, contamination et de taille suffisante pour des applications industrielles.

Le procédé de l'invention a pour objectif de créer sur la surface du matériau une couche de ce même matériau présentant des grains de composant de quelques dizaines de nanomètres formant ce qui est communément appelé une couche de microstructures nanométriques ou nanostructures.

Il est connu dans l'art antérieur des procédés de grenaillage classiques. Le grenaillage de la surface d'un matériau, par exemple métallique, consiste à projeter sur cette surface des projectiles, par exemple des billes, de petite dimension, à des vitesses comprises entre 5 et 100m/s. Selon cet art antérieur, les billes sont projetées à l'aide d'un jet d'air comprimé. Selon ce procédé de grenaillage, les billes ne sont pas réutilisées immédiatement et passent par un dispositif de recyclage avant de réapprovisionner la lance à jet ou l'absence de dispositif de recyclage de procédé nécessite une grande quantité de billes. Par ailleurs, chaque jet incident sur la pièce est unidirectionnel sous un angle déterminé pour une surface donnée. En outre, il faut un balayage continu de la pièce pendant le grenaillage pour obtenir une surface homogène. De plus, les résultats obtenus montrent que la surface de la pièce traitée ne comprend pas ou peu de nanostructures. Le seul intérêt du procédé de grenaillage classique réside dans le fait que l'on puisse obtenir des vitesses de billes plus importantes que dans la projection de billes par ultrasons. En effet, la projection de billes par ultrasons permet d'obtenir des vitesses de billes comprises entre 5 et 20m/s, alors que le grenaillage par pistolet pneumatique permet d'obtenir des vitesses de billes comprises entre 10 et 100m/s.

Il est également connu par la demande de brevet FR 2 689 431 ou la demande de brevet Russe 1 391 135 un procédé de durcissement par ultrasons de pièces métalliques qui consiste à mettre en mouvement des billes dans un volume fermé, pendant un temps prédéterminé, par l'intermédiaire d'un générateur à ultrasons. Selon le procédé de la demande de brevet français on peut obtenir, en fonction de la vitesse, soit une rugosité déterminée, soit une profondeur déterminée de couche durcie. Pour obtenir un traitement uniforme, la vitesse de déplacement de l'émetteur doit satisfaire une certaine valeur, en deçà de laquelle il y a écrouissage de la surface et au-delà de laquelle le traitement ne sera pas régulier, c'est-à-dire que n'importe quel point de la surface n'aura pas été frappé, ne serait-ce qu'une fois. Les vitesses de déplacement envisagées dans cette demande de brevet ne sont que de quelques dizaines de centimètres par seconde et les amplitudes de l'émetteur de 100µm. Ainsi, le mode opératoire connu ne permet pas de créer une couche sans obtenir une structure nanométrique sur une profondeur significative

La présente invention a donc pour objet de pallier les inconvénients de l'art antérieur en proposant un procédé de génération de nanostructures permettant d'obtenir une couche de nanostructures sur une épaisseur déterminée de la surface d'une pièce à traiter par un dispositif mécanique utilisant une quantité limitée de billes dans un volume fermé. Ce procédé est encore appelé nanocristallisation de surface par broyage à billes (ball-milling).

Ce premier but est atteint par un procédé mécanique de génération de nanostructures pour obtenir sur une surface d'une pièce métallique une couche de nanostructures d'épaisseur définit caractérisé en ce qu'il comprend :
- une étape de mise en mouvement circulaire d'une quantité de billes (22) parfaitement sphériques disposées dans une enceinte fermée pour la taille des billes dont au moins une des parois supporte ou constitue la pièce à traiter (10) ;
- une étape de mise en mouvement vibratoire selon une direction perpendiculaire au plan du mouvement circulaire de l'enceinte supportant ou constituant la pièce à traiter ;
la vitesse du mouvement circulaire et la fréquence et l'amplitude du mouvement vibratoire étant déterminées en fonction des caractéristiques physiques des billes pour communiquer à celles-ci une énergie cinétique suffisante à la création de nanostructures sur le matériau de la pièce à traiter.

Un autre but de l'invention consiste à proposer un dispositif mécanique de génération de nanostructures permettant d'obtenir une couche de nanostructures sur une épaisseur déterminée par un dispositif mécanique utilisant une quantité limitée de billes dans un volume fermé. Ce but est atteint grâce au dispositif mécanique de génération de nanostructures sur une pièce métallique comprenant au moins une enceinte fermée pour la taille des billes contenant une quantité déterminée de billes parfaitement sphérique de dimension déterminée, un moyen de liaison de l'enceinte à des moyens de génération d'une vibration communiquée à l'enceinte, l'ensemble enceinte, moyens de vibration étant monté par des moyens amortisseurs (31 ) sur un plateau tournant (30) avec une vitesse déterminée dans un plan perpendiculaire à la direction du mouvement vibratoire communiqué à l'enceinte.

L'invention, avec ses caractéristiques et avantages, apparaîtra plus clairement à la lecture de la description faite en référence aux dessins annexés dans lesquels :
- la figure 1 représente une vue en coupe du principe du procédé mécanique de nanostrucutres selon l'invention ;
- la figure 2A représente en coupe une variante de réalisation de l'invention avec application de contraintes ;
- la figure 2B représente en coupe une vue de dessus de la cale utilisée dans la variante de réalisation de l'invention avec application de contraintes ;
- la figure 3A représente une vue en élévation d'une deuxième variante de réalisation de l'invention avec application de contraintes ;
- la figure 3B représente une vue de dessus du plateau inférieur de la deuxième variante de réalisation avec contraintes ;
- les figure 4A et 4B représentent la courbe représentant le taux et la pénétration de l'azote durant un traitement par nitruration ionique dans une pièce traitée selon le procédé mécanique de génération de nanostrutures selon l'invention, respectivement pour une température de 550 et 350°C.

Le principe de l'invention est de réaliser un traitement de la surface d'une pièce métallique pour, d'une part modifier les caractéristiques mécaniques de la pièce métallique, et d'autre part modifier les propriétés de diffusion dans la couche superficielle de la surface traitée.

Selon l'art antérieur, les propriétés mécaniques des microstructures nanométriques ou de la nanostructure sont bien connues. En effet, plus la taille des grains de métaux est faible, plus la résistance mécanique de la pièce est grande. Ainsi, la recherche actuelle vise à développer des procédés de fabrication permettant d'obtenir des pièces constituées uniquement de nanostructures. L'objet de l'invention est tout autre, il consiste, par l'intermédiaire d'un procédé de génération de nanostructures (décrit ultérieurement) à réaliser une couche superficielle de nanostructures donnant, la surface de la pièce, les propriétés, par exemple mécaniques souhaitées, ceci étant suffisant pour garantir les propriétés visées pour la pièce (résistance à la fatigue, à l'usure, aux frottements, à la corrosion).

Pour obtenir une nanostructure, il faut diminuer la taille des grains de métal de la surface de la pièce. Initialement, pour une pièce, par exemple réalisée en fer pur, les grains ont une dimension de l'ordre de 100µm. A l'issue du traitement selon l'invention, la taille des grains n'est plus que de l'ordre de quelques dizaines de nanomètres.

Pour diminuer la taille des grains, il faut créer à la surface du matériau une déformation plastique dans toutes les directions et de façon aléatoire selon les processus et avec les dispositifs définis en relation avec la figure 1.

La figure 1 représente un schéma d'un dispositif mécanique de génération de nanostrutures par broyage à billes. Le principe de génération de nanostructures par broyage à billes (ball-milling) selon la figure 1, est de mettre une quantité déterminée de billes (22) parfaitement sphériques en mouvement et vitesse déterminées pour leur communiquer une énergie cinétique leur permettant d'aller impacter au même point de la surface à traiter selon des angles d'incidence variables et une énergie suffisante pour créer des nanostructures.

Les billes (22) choisies pour frapper la surface (10) à traiter sont parfaitement sphériques et de haute qualité. A titre d'exemple, les billes (22) choisies sont des billes de roulement à billes. Compte-tenu de leur qualité, leur utilisation est effectuée en quantité déterminée. L'utilisation de billes (22) en acier, verte ou céramique, parfaitement sphériques, permet d'éviter l'accumulation localisée de contraintes qui lors, de l'impact de la bille, endommagerait le matériau. Cette sphéricité parfaite permet donc de générer une déformation plastique de la surface du matériau pendant le processus de formation de la couche de nanostructures. La répétition des déformations plastiques multidirectionnelles entraîne alors un fractionnement des grains du métal ou de l'alliage de la pièce à traiter et donc une diminution de leurs tailles. Un exemple de réalisation de l'invention représenté à la figure 1 est constitué d'un bras ou plateau (32) portant à au moins une extrémité un bol, en l'occurrence sur la figure deux bols sont représentés à deux extrémités du bras (32). Ce bras (32) est lié à une structure (35) comportant un moteur non visible entraînant un axe (33) sur lequel est montée une pièce inertielle (34) constituée, par exemple, d'une masse en forme de secteur circulaire (34). Le moteur entraînant l'axe (33) donne à cette masse inertielle une vitesse V qui compte-tenu de la dissymétrie génèrera au sein de la structure (35) une vibration qui est communiquée par sa liaison avec le bras (32). Cette vibration est transmise par le bras (32) à chaque bol (20a, 20b). Cette structure constituée du bras du système inertiel et d'au moins un bol est montée sur un ou plusieurs moyens amortisseurs (31a, 31b), en l'occurrence, dans l'exemple de réalisation, on a disposé des moyens amortisseurs en dessous de chacun des bols de façon à donner une symétrie de mouvement et contrôler ainsi plus aisément les vibrations générées. Ces moyens amortisseurs (31a, 31b) sont supportés par un plateau (30), lequel est actionné d'un mouvement rotatif selon une direction par des moyens d'entraînement en rotation non représentés. Le mouvement vibratoire communiqué par le système inertiel (33, 34, 35) aux bols (20a, 20b) est de direction substantiellement perpendiculaire au plan du plateau ou autrement dit, parallèle à l'axe de rotation du plateau. La fréquence des vibrations ainsi que l'amplitude de ces vibrations sont adaptées en fonction de la vitesse de rotation du plateau, de façon à communiquer aux billes une vitesse déterminée leur permettant d'acquérir une énergie cinétique suffisante à la création de nanostructures. Les billes (22) tirent leur énergie du mouvement du bol et vont venir frapper la surface de la pièce (10) un grand nombre de fois selon des angles d'incidence variables et multiples en créant à chaque impact une déformation plastique des grains constitués, d'un agglomérat de molécules de matière ou d'alliage. La bille ayant perdu son énergie au contact de la pièce (10) retombe sur les parois du bol (20) pour acquérir une nouvelle vitesse selon une direction qui, vue de la pièce, semble aléatoire mais déterminée par les lois physiques. Le bol (20) peut être fermé, soit par la pièce (10a) qui constitue alors un couvercle pour le bol, soit par un couvercle (203a, 203b) sur lequel est fixée la pièce (10a). Cette dernière variante permet de réaliser dans l'enceinte fermée constituée par le bol (20a respectivement 20b) et son couvercle associé (203a respectivement 203b) un orifice (204a respectivement 204b) permettant de réaliser le vide à l'intérieur de cette enceinte pour favoriser le déplacement des billes.

Dans une variante de réalisation, il est possible de fixer la pièce à tout autre paroi du bol et éventuellement de faire jouer le rôle de bol à la pièce si la géométrie de cette dernière s'y prête. De même, il est possible de ménager un espace entre le bol et le couvercle, sans que celui-ci ne dépasse la taille des billes. Ainsi, l'enceinte est perçue comme fermée pour la tailles des billes.

Dans une autre variante de réalisation de l'invention, le système inertiel (33, 34, 35) peut être remplacé par une sonotrode communiquant au bras (32) une vibration d'amplitude et de fréquence suffisantes. Dans ce cas, on pourra très bien utiliser des fréquences qui sortent du spectre des ultrasons, la fréquence de vibration étant déterminée en fonction de la vitesse de rotation de l'ensemble de la masse et de la taille des billes pour permettre la communication aux billes d'une énergie cinétique suffisante.

Enfin, lorsque l'on souhaite obtenir une épaisseur de nanostructures de quelques dizaines à plusieurs centaines de microns la surface de la pièce à traiter peut être mise sous contrainte.

Selon une variante de réalisation, représentée à la figure 2, la surface à traiter peut être mise sous contrainte mécanique, par exemple en bridant la pièce (10) avec des moyens (21) de préhension appropriés. Ces moyens de préhension sont, par exemple, constitués par une semelle (21.2) sur laquelle sont montées des brides de serrage (21.1) pour serrer la pièce contre une cale protectrice (21.3) interposée entre la pièce (10) et la semelle (21.2). Une tige (21.4) traversant les perçages (21.21 et 21.31) de la semelle (21.2) et la cale (21.3) applique un effort sur la pièce (10) retenue par les brides (21.1). L'effort de pression peut être obtenu en filetant la tige 21.4 et en la vissant dans un trou taraudé (21.21) formé dans la semelle (21.2).

L'invention ne se limite pas aux modes de réalisation décrits mais englobe tout mode permettant d'appliquer des contraintes mécaniques en un ou plusieurs endroits d'une pièce. Ainsi plusieurs tiges peuvent être prévues pour appliquer des contraintes différentes en plusieurs endroits pour obtenir des épaisseurs différentes de nanostructures proportionnelles à la valeur des contraintes appliquées aux points respectifs.

Dans le mode de réalisation du dispositif de mise sous contrainte représenté à la figure 3A, des moyens de traction sur chacune des extrémités de la pièce permettent de mettre celle-ci sous contrainte. Ces moyens sont constitués, par exemple, par un plateau supérieur (31 ) et un plateau inférieur (32) maintenus écartés d'une distance réglable par trois tirants à vis (33) disposés à 120° et sollicitant en traction les extrémités de la pièce rendue solidaire de chaque plateau. La pièce peut, par exemple, traverser chaque plateau par des orifices et venir s'appuyer contre la surface de chaque plateau tournée vers l'extérieur au moyen de bagues formant des épaulements et rendues solidaires des extrémités de la pièce par une vis de blocage transversale à la bague. Les plateaux, notamment celui (32) orienté vers la zone d'émission des projectiles, sont pourvus, comme représenté figure 3B, d'évidements (321) permettant la circulation et la projection des billes.

Dans une autre variante de réalisation la contrainte appliquée peut être thermique. Ainsi, la surface à traiter est chauffée, soit en totalité pour obtenir une épaisseur uniforme de structures nanocristallines sur toute la surface de la pièce soumise au bombardement de billes, soit localement pour obtenir des variations d'épaisseur de structures nanocristallines. Dans ce cas, des moyens de chauffage par radiation ou conduction sont installés dans le bol ou sur le la pièce ou dans l'enceinte acoustique de la machine.

De plus, il est possible de combiner la contrainte mécanique et le chauffage de la surface à traiter pour obtenir le résultat souhaité. Le but de la mise sous contrainte et/ou de l'élévation de température est de permettre la génération de la déformation plastique en sous couche et dans toutes les directions pour favoriser le fractionnement des grains de matière situés en profondeur.

Les essais actuellement réalisés en traitant une pièce non mise sous contrainte ont permis de réaliser des couches de nanostructures allant de 20µm à 50µm avec mise sous contrainte. On obtient alors des nanostructures sur une épaisseur de plusieurs centaines de microns. L'augmentation de l'épaisseur de la couche de nanostructures peut être réalisée en cherchant un compromis entre la valeur de la contrainte et l'élévation de température. De même, le choix des différents paramètres impliqués dans le procédé de génération de nanostructures est important.

Ainsi, les expériences ont montré que plus les billes utilisées ont un diamètre important, dans une plage de dimension de l'ordre de quelque centaines de microns à quelques millimètres, plus la couche de nanostructure obtenue est importante. De même, la durée de traitement intervient pour déterminer l'épaisseur de la nanostructure. Il a été constaté que, jusqu'à une valeur déterminée de durée différente en fonction de la taille des billes, plus la durée augmente plus l'épaisseur de la couche de nanostructures augmente jusqu'à une durée qui correspond à la saturation et qui ne permet plus de modifier l'épaisseur de la couche. Cette valeur déterminée est obtenue, soit par l'expérience, soit par un modèle mathématique pour un matériau donné. Cependant, lorsque la durée devient plus importante que la valeur déterminée, l'épaisseur de la couche de nanostructures diminue. Ce phénomène est dû au fait que l'impact des billes sur la surface à traiter génère un dégagement de chaleur qui échauffe le matériau. Or, à partir d'un certain seuil, la chaleur a pour conséquence d'augmenter la taille des grains de métal.

Le principe général pour choisir les paramètres du procédé de génération de nanostructures selon l'invention est que, plus l'énergie cinétique des billes est importante, plus le niveau de contrainte généré dans la sous couche est important. La limite supérieure de l'énergie cinétique est définie, notamment par l'échauffement entraîné par la libération de cette énergie cinétique lors de l'impact sur la surface à traiter et par la résistance mécanique des billes et du matériau constituant la pièce. Cet inconvénient peut être amenuisé ou supprimé en refroidissant l'enceinte ou la pièce avec un système de refroidissement. En effet, comme expliqué précédemment, l'élévation de température tend à faire grossir les grains de métal, et le matériau ne doit pas se fissurer.

D'autres paramètres peuvent être pris en compte pour obtenir des couches de nanostructures plus importantes ou pour diminuer la durée de traitement. A titre d'exemple, la dureté des billes joue un rôle, notamment dans le transfert de l'énergie cinétique de la bille à la surface de la pièce. De même, lorsque l'on utilise un générateur à ultrasons pour mettre en mouvement les billes, la pression acoustique générée par les ondes sonores influence également le processus de génération de la nanostructure. De même, selon l'invention, la génération de nanostructures par ultrasons ou la projection de jets de billes peut être réalisée dans un milieu contenant un gaz spécifique déterminé modifiant le comportement mécanique ou la composition chimique de la surface du matériau lors des chocs des billes.

A titre d'exemple, pour obtenir une couche de nanostructures d'environ 20µm, il faut exposer la surface à traiter à une génération de nanostructures par ultrasons pendant 2 à 3min avec des billes de 3mm de diamètre. De même, pour obtenir une couche de nanostructures d'environ 10µm il faut exposer la surface à traiter à une génération de nanostructures par ultrasons pendant environ 400s avec des billes de 300µm de diamètre. De même, l'expérience a montré que la durée de traitement par génération de nanostructures est comprise entre 30 et 1300s pour les matériaux métalliques classiques (Fe, Ti, Ni, Al, Cu, etc...). Le temps total nécessaire peut être prolongé ou réduit en fonction de la matière. Le diamètre des billes utilisées est compris entre 300µm et 3mm. En fait, pour une taille de billes déterminée et un matériau déterminé, la durée de génération de nanostructures est déterminée en fonction de l'épaisseur de nanostructures souhaitée par l'utilisateur.

Enfin, si pour des raisons acoustique ou de sécurité cela s'avère nécessaire, l'ensemble du mécanisme peut être disposé à l'intérieur d'une enceinte (25) acoustique permettant de diminuer les bruits de façon à les rendre compatibles avec les normes acceptables pour le travail. Cette enceinte (25) peut être rendue étanche et pourvue de moyens (26) de diffusion ou de vaporisation (représenté en pointillés) permettant la réalisation d'un ou plusieurs des traitements chimiques ou thermochimiques décrits ci-après. Dans ce cas, le bol ,grâce à son canal de circulation (204a, 204b), permet la pénétration des traitements chimiques ou thermochimiques. Ainsi, selon les caractéristiques physico-chimiques de la pièce à traiter, il peut être utile de traiter celle-ci, soit dans un premier temps sous vide, soit dans une atmosphère inerte, par exemple pour éviter l'oxydation, puis dans un deuxième temps avec la diffusion de composés chimiques spécifiques permettant d'obtenir les propriétés mécaniques, physiques ou chimiques intéressantes pour la pièce. La génération de nanostructures sur la surface traitée de la pièce (10) provoque une modification de la loi de diffusion dans la zone traitée par multiplication du nombre de frontières entre les grains, ces frontières constituant alors autant de canaux nanométriques permettant la diffusion de composés chimiques ayant une taille de l'ordre de quelques atomes. Ceci permet une meilleure pénétration des composés chimiques.

Ainsi, tous les procédés de traitement de surface mettant en jeu la diffusion de composés dans la surface d'une pièce métallique sont modifiés lorsque la pièce a préalablement subi le procédé de génération de nanostructures selon l'invention ou subi en même temps le procédé de génération de nanostructures.

A titre d'exemple, les figures 4A et 4B représentent la courbe représentant le taux et la pénétration de l'azote lors d'une nitruration ionique pour une température de 550°C et 350°C. La courbe représentée à la figure 4A correspond à la mesure du taux d'azote, en fonction de l'épaisseur de la surface traitée, lorsque la pièce a subi une nitruration pendant deux heures à une température de 550°C. La courbe en trait plein correspond à la mesure réalisée pour une surface préalablement traitée selon le procédé de génération de nanostructures selon l'invention. Le traitement de génération de nanostructures de la surface a permis d'obtenir une nanostructure sur une épaisseur d'environ 20µm. La courbe en trait mixte correspond à la mesure réalisée pour une surface non traitée par génération de nanostructures. On constate sur la courbe en trait mixte que selon l'art antérieur, le taux d'azote ayant pénétré pour le traitement par nitruration à 550°C, est uniforme dans l'épaisseur de la pièce et égal à 5%. Pour la pièce préalablement traitée par génération de nanostructures selon l'invention, le taux d'azote, dans les mêmes conditions opératoires, est beaucoup plus important, soit cinq fois supérieur au taux de la pièce non traitée, dans l'épaisseur dans laquelle les nanostructures se sont formées. Ensuite, dans l'épaisseur de la pièce ne comprenant plus de nanostructures, le taux d'azote décroît rapidement jusqu'à un taux correspondant au taux obtenu selon le procédé de nitruration de l'art antérieur. Ce traitement permet d'obtenir des microstructures de matériau plus favorable vis-à-vis de la fatigue, fatigue par petit débattement (fatigue freeting) et fatigue de contact.

La courbe représentée à la figure 4B correspond à la mesure du taux d'azote en fonction de l'épaisseur de la surface traitée, lorsque la pièce a subi une nitruration pendant deux heures à une température de 350°C. La courbe en trait plein correspond à la mesure réalisée pour une surface préalablement traitée selon le procédé de génération de nanostructures selon l'invention. La courbe en trait mixte correspond à la mesure réalisée pour une surface non traitée par génération de nanostructures. Le traitement de génération de nanostructures de la surface a permis d'obtenir une nanostructure sur une épaisseur de 20µm. On constate que selon l'art antérieur, le taux d'azote est uniforme dans l'épaisseur de la pièce et égal à 1%. Ce taux est trop faible pour modifier de façon satisfaisante les propriétés mécaniques de la surface de la pièce.

Pour la pièce préalablement traitée par génération de nanostructures selon l'invention, le taux d'azote est 17 fois supérieur au taux de la pièce non traitée à la surface. Ensuite, le taux d'azote décroît lentement dans l'épaisseur de la pièce comprenant la nanostructure, pour finir par être égal au taux obtenu selon le procédé de nitruration de l'art antérieur lorsque la couche de la pièce ne comprend plus de nanostructures.

Il faut noter que le procédé de nitruration selon l'art antérieur ne se réalise qu'à partir d'une certaine température, voisine de 550°C, pour une pièce en acier ou carbone. On constate donc que le traitement préalable de la pièce permet, non seulement d'obtenir une bonne structure à la surface d'une pièce, mais également d'abaisser la température de traitement en conservant, dans le cas du traitement à 350°C, un taux d'azote supérieur au taux obtenu sans traitement par génération de nanostructures selon l'invention.

Ainsi, compte tenu de l'abaissement de la température de traitement, il devient alors possible de réaliser une nitruration sur des pièces qui, selon l'art antérieur, ne pouvaient pas subir de nitruration. En effet, la nitruration doit être réalisée à une température d'environ 550°C, or à cette température une pièce métallique subit nécessairement des déformations. Pour des pièces dont la précision géométrique est primordiale, de telles déformations ne sont pas admissibles, ce qui interdit par conséquent une nitruration selon le procédé de l'art antérieur. En réalisant, préalablement à la nitruration, le procédé de génération de nanostructures selon l'invention, il est donc possible d'abaisser la température de traitement et donc de diminuer ou supprimer les déformations de la pièce. Par conséquent, des pièces de précision peuvent subir une nitruration, ce qui était impossible selon l'art antérieur.

De même, le traitement préalable selon le procédé de génération de nanostructures de l'invention permet également de diminuer la durée du traitement. En effet, la présence de nanostructures et en particulier des canaux de diffusion nanométriques permet une diffusion plus rapide des composés dans la couche superficielle de la pièce.

Ce qui vient d'être exposé pour la nitruration est également vrai pour tout traitement de surface ou procédé physico-chimique de surface dépendant de la loi de diffusion dans la couche superficielle d'une pièce. Ainsi, les procédés de cémentation, de catalyse ou de stockage d'ions dans une structure métallique sont modifiés lorsque la pièce subit préalablement le procédé de génération de nanostructures selon l'invention, c'est-à-dire lorsqu'elle comprend une couche de microstructures nanométriques sur une épaisseur d'une dizaine ou de quelques dizaines de microns.

Ainsi le procédé mécanique de génération de nanostructures selon l'invention se caractérise par le fait qu'il comprend :
- une étape de mise en mouvement circulaire d'une quantité de billes (22) parfaitement sphériques disposées dans une enceinte fermée pour la taille des billes dont au moins une des parois supporte ou constitue la pièce à traiter (10) ;
- une étape de mise en mouvement vibratoire selon une direction perpendiculaire au plan du mouvement circulaire de l'enceinte supportant ou constituant la pièce à traiter ;
la vitesse du mouvement circulaire et la fréquence et l'amplitude du mouvement vibratoire étant déterminées en fonction des caractéristiques physiques des billes pour communiquer à celles-ci une énergie cinétique suffisante à la création de nanostructures sur le matériau de la pièce à traiter.

Dans un autre mode de réalisation, le procédé comporte une étape de mise sous contrainte mécanique et/ou thermique de la pièce (10) métallique à traiter.

Dans un autre mode de réalisation, le procédé comporte une étape de traitement par diffusion de composés chimiques et par la formation de nouvelles phases de matériaux de composition différente dans la couche de nanostructures générée lors de la génération des nanostructures ou après la génération de celles-ci.

Dans un autre mode de réalisation, le temps de traitement est compris entre plusieurs secondes et 10 heures.

Dans un autre mode de réalisation, la taille des billes varie de 3 à 10 mm.

Dans un autre mode de réalisation, l'étape de traitement est une nitruration comprenant une mise sous atmosphère d'azote de la pièce (10) à traiter, à une température déterminée comprise entre 350 et 550°C, pendant une durée déterminée comprise entre 30 min et 10h.

Dans un autre mode de réalisation, l'étape de traitement est une cémentation ou une catalyse ou un stockage d'ions dans la structure métallique de la pièce.

Dans un autre mode de réalisation, l'étape de mise en mouvement vibratoire est réalisée par l'intermédiaire d'un vibreur électronique dont les ondes provoquent le mouvement des enceintes selon la direction souhaitée.

Dans un autre mode de réalisation, le vibreur est un générateur ultrasonique.

Dans un autre mode de réalisation, le diamètre des billes (22) parfaitement sphériques est compris entre 300µm et 3mm en fonction de l'épaisseur souhaitée de la couche de nanostructures.

Dans un autre mode de réalisation, pour une taille de bille déterminée, un matériau déterminé constituant la pièce (10) et une configuration de machine donnée, la durée de projection est déterminée en fonction de l'épaisseur de nanostructures souhaitée par l'utilisateur.

Dans un autre mode de réalisation, la durée de projection des billes (22) est comprise entre 30 et 1300s.

Dans un autre mode de réalisation, le procédé comporte une étape de refroidissement de la pièce à traiter.

Dans un autre mode de réalisation, la vitesse des billes est comprise entre 5 et 100 m/s

Enfin, le dispositif de mécanique de génération de nanostructures sur une épaisseur déterminée d'une pièce (10) métallique comprenant au moins une enceinte fermée pour la taille des billes contenant une quantité déterminée de billes parfaitement sphériques de dimension déterminée, un moyen de liaison de l'enceinte à des moyens de génération d'une vibration communiquée à l'enceinte, l'ensemble enceinte, moyens de vibration étant monté par des moyens amortisseurs (31) sur un plateau tournant (30) avec une vitesse déterminée.

Dans un autre mode de réalisation, le dispositif comporte des moyens de régler la vitesse de rotation du plateau et des moyens de régler la fréquence et l'amplitude des moyens de génération de vibration.

Dans un autre mode de réalisation, le moyen de génération de vibration est un générateur ultrasonique.

Dans un autre mode de réalisation, le moyen de génération de vibration est constitué d'un ensemble inertiel (34) entraîné en rotation selon un axe (33) perpendiculaire à l'axe de rotation du plateau, l'ensemble inertiel étant relié mécaniquement au moyen de liaison (32) avec l'enceinte (20a, 20b).

Dans un autre mode de réalisation, le dispositif comprend des moyens de mise sous contrainte de la pièce (10) métallique et/ou des moyens de chauffage de la pièce (10).

Dans un autre mode de réalisation, le dispositif comporte des moyens de réglage de la distance (d) entre la source d'émission des billes et la pièce à traiter.

Dans un autre mode de réalisation, la distance est de l'ordre de 4 à 40 mm.

Dans un autre mode de réalisation, le dispositif comporte des moyens de réglage de la durée d'émission des billes et de leur vitesse.

Dans un autre mode de réalisation, les billes sont en quantité telle qu'elles occupent, lorsque les moyens de mise en mouvement par ultrasons sont inactifs, une surface supérieure à 30% de la surface de la sonotrode

Dans un autre mode de réalisation, la vitesse des billes est comprise entre 5 et 100m/s.

Dans un autre mode de réalisation, le dispositif comporte des moyens d'effectuer un refroidissement local de la zone traitée de la pièce.

Dans un autre mode de réalisation, le dispositif comprend des moyens de traitement par diffusion de composés chimiques dans la couche de nanostructures générée lors de la génération des nanostructures ou après la génération de celles-ci.

Dans un autre mode de réalisation, le dispositif comprend des moyens de mise sous atmosphère d'azote de la zone de pièce (10) à traiter, à une température déterminée comprise entre 350 et 550°C, pendant une durée déterminée comprise entre 30 min et 10h.

Dans un autre mode de réalisation, le dispositif comprend des moyens de cémentation, carbonitruration et autres traitements thermochimiques.

Dans un autre mode de réalisation, le dispositif est enfermé dans une enceinte d'isolation acoustique (25).

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

## Revendications

1. Procédé mécanique de génération de nanostructures pour obtenir sur une surface d'une pièce métallique une couche de nanostructures d'épaisseur définie, **caractérisé en ce qu'**il comprend :
- une étape de mise en mouvement circulaire d'une enceinte dans laquelle est disposée une quantité de billes (22) parfaitement sphériques, l'enceinte étant fermée pour la taille des billes et ayant au moins une de ses parois supportant ou constituant la pièce à traiter (10) ;
- une étape de mise en mouvement vibratoire selon une direction perpendiculaire au plan du mouvement circulaire de l'enceinte supportant ou constituant la pièce à traiter ;
la vitesse du mouvement circulaire et la fréquence et l'amplitude du mouvement vibratoire étant déterminées en fonction des caractéristiques physiques des billes pour communiquer à celles-ci une énergie cinétique suffisante à la création de nanostructures sur le matériau de la pièce à traiter.

2. Procédé de génération de nanostructures selon la revendication 1, **caractérisé en ce qu'**il comporte une étape de mise sous contrainte mécanique et/ou thermique de la pièce (10) métallique à traiter.

3. Procédé de génération de nanostructures selon la revendication 1 ou 2, **caractérisé en ce qu'**il comporte une étape de traitement par diffusion de composés chimiques et par la formation de nouvelles phases de matériaux de composition différente dans la couche de nanostructures générée lors de la génération des nanostructures ou après la génération de celles-ci.

4. Procédé de génération de nanostructures selon la revendication 1 ou 2 ou 3, **caractérisé en ce que** le temps de traitement est compris entre plusieurs secondes et 10 heures.

5. Procédé de génération de nanostructures selon une des revendications 1 à 4, **caractérisé en ce que** la taille des billes varie de 3 à 10 mm.

6. Procédé de traitement de surface selon la revendication 3, **caractérisé en ce que** l'étape de traitement est une nitruration comprenant une mise sous atmosphère d'azote de la pièce (10) à traiter, à une température déterminée comprise entre 350 et 550°C, pendant une durée déterminée comprise entre 30 min et 10h.

7. Procédé de traitement de surface selon la revendication 3, **caractérisé en ce que** l'étape de traitement est une cémentation ou une catalyse ou un stockage d'ions dans la structure métallique de la pièce.

8. Procédé mécanique de génération de nanostructures selon une des revendications précédentes, **caractérisé en ce que** l'étape de mise en mouvement vibratoire est réalisée par l'intermédiaire d'un vibreur électronique dont les ondes provoquent le mouvement des enceintes selon la direction souhaitée.

9. Procédé mécanique de génération de nanostructures selon la revendication 8, **caractérisé en ce que** le vibreur est un générateur ultrasonique.

10. Procédé de génération de nanostructures selon la revendication 8, **caractérisé en ce que** le diamètre des billes (22) parfaitement sphériques est compris entre 300µm et 3mm en fonction de l'épaisseur souhaitée de la couche de nanostructures.

11. Procédé de génération de nanostructures selon l'une des revendications 8 ou 9, **caractérisé en ce que**, pour une taille de bille déterminée, un matériau déterminé constituant la pièce (10) et une configuration de machine donnée, la durée de projection est déterminée en fonction de l'épaisseur de nanostructures souhaitée par l'utilisateur.

12. Procédé de génération de nanostructures selon l'une des revendications 1 à 8, **caractérisé en ce que** la durée de projection des billes (22) est comprise entre 30 et 1300s.

13. Procédé de génération de nanostructures selon l'une des revendications précédentes, **caractérisé en ce qu'**il comporte une étape de refroidissement de la pièce à traiter.

14. Procédé de génération de nanostructures selon l'une des revendications précédentes, **caractérisé en ce que** la vitesse des billes est comprise entre 5 et 100 m/s

15. Dispositif mécanique de génération de nanostructures sur une pièce métallique comprenant au moins une enceinte fermée (20a,20b) pour la taille des billes contenant une quantité déterminée de billes parfaitement sphériques de dimension déterminée, un moyen de liaison (38) de l'enceinte à des moyens de génération d'une vibration (33,34,35) communiquée à l'enceinte, l'ensemble enceinte, moyens de vibration étant monté par des moyens amortisseurs (31) sur un plateau tournant (30) avec une vitesse déterminée dans un plan perpendiculaire à la direction du mouvement vibratoire communiqué à l'enceinte.

16. Dispositif selon la revendication précédente, **caractérisé en ce qu'**il comporte des moyens de régler la vitesse de rotation du plateau et des moyens de régler la fréquence et l'amplitude des moyens de génération de vibration.

17. Dispositif selon une des revendications 15 ou 16, **caractérisé en ce que** le moyen de génération de vibration est un générateur ultrasonique.

18. Dispositif selon une des revendications 15 à 17, **caractérisé en ce que** le moyen de génération de vibration est constitué d'un ensemble inertiel (34) entraîné en rotation selon un axe (33) perpendiculaire à l'axe de rotation du plateau, l'ensemble inertiel étant relié mécaniquement au moyen de liaison (32) avec l'enceinte (20a, 20b).

19. Dispositif mécanique de génération de nanostructures sur une épaisseur déterminée d'une pièce (10) métallique selon la revendication 15, **caractérisé en ce qu'**il comprend des moyens de mise sous contrainte de la pièce (10) métallique et/ou des moyens de chauffage de la pièce (10).

20. Dispositif de génération de nanostructures sur une épaisseur déterminée d'une pièce (10) métallique selon une des revendications 15 à 17, **caractérisé en ce qu'**il comporte des moyens de réglage de la distance (d) entre la source d'émission des billes et la pièce à traiter.

21. Dispositif de génération de nanostructures sur une épaisseur déterminée d'une pièce (10) métallique selon la revendication 20, **caractérisé en ce que** la distance est de l'ordre de 4 à 40 mm.

22. Dispositif de génération de nanostructures sur une épaisseur déterminée d'une pièce (10) métallique selon une des revendications 15 à 21, **caractérisé en ce qu'**il comporte des moyens de réglage de la durée d'émission des billes et de leur vitesse.

23. Dispositif de génération de nanostructures sur une épaisseur déterminée d'une pièce (10) métallique selon une des revendications précédentes de dispositif, **caractérisé en ce que** la vitesse des billes est comprise entre 5 et 100m/s.

24. Dispositif de génération de nanostructures sur une épaisseur déterminée d'une pièce (10) métallique selon une des revendications précédentes de dispositif, **caractérisé en ce qu'**il comporte des moyens d'effectuer un refroidissement local de la zone traitée de la pièce.

25. Dispositif de génération de nanostructures selon la revendication précédente, **caractérisé en ce qu'**il comprend des moyens de traitement par diffusion de composés chimiques dans la couche de nanostructures générée lors de la génération des nanostructures ou après la génération de celles-ci.

26. Dispositif de génération de nanostructures sur une épaisseur déterminée d'une pièce (10) métallique selon une des revendications précédentes de dispositif, **caractérisé en ce qu'**il comprend des moyens de mise sous atmosphère d'azote de la zone de pièce (10) à traiter, à une température déterminée comprise entre 350 et 550°C, pendant une durée déterminée comprise entre 30 min et 10h.

27. Dispositif de génération de nanostructures sur une épaisseur déterminée d'une pièce (10) métallique selon une des revendications précédentes de dispositif, **caractérisé en ce qu'**il comprend des moyens de cémentation, carbonitruration et autres traitements thermochimiques.

28. Dispositif de génération de nanostructures sur une épaisseur déterminée d'une pièce (10) métallique selon une des revendications précédentes de dispositif, **caractérisé en ce que** le dispositif est enfermé dans une enceinte d'isolation acoustique (25).

## Patentansprüche

1. Mechanisches Verfahren zur Erzeugung von Nanostrukturen, um auf einer Oberfläche eines Metallteils eine Nanostrukturschicht mit definierter Dicke zu erhalten, **dadurch gekennzeichnet, dass** es umfasst:
- einen Schritt, bei dem ein Behälter, in dem eine bestimmte Menge von vollkommen sphärischen Kugeln (22) angeordnet ist, in eine Drehbewegung versetzt wird, wobei der Behälter für die Größe der Kugeln geschlossen ist und wobei wenigstens eine seiner Wände das zu bearbeitende Teil (10) trägt oder bildet;
- einen Schritt, bei dem der Behälter, der das zu bearbeitende Teil trägt oder bildet, in eine Schwingungsbewegung in einer zu der Ebene der Kreisbewegung senkrechten Richtung versetzt wird;
wobei die Geschwindigkeit der Kreisbewegung sowie die Frequenz und die Amplitude der Schwingungsbewegung in Abhängigkeit von physikalischen Eigenschaften der Kugeln bestimmt werden, um diesen eine für die Erzeugung von Nanostrukturen auf dem Material des zu bearbeitenden Teils ausreichende kinetische Energie zuzuführen.

2. Verfahren zur Erzeugung von Nanostrukturen nach Anspruch 1, **dadurch gekennzeichnet, dass** es einen Schritt umfasst, bei dem das zu bearbeitende Metallteil (10) einer mechanischen und/oder einer thermischen Beanspruchung unterworfen wird.

3. Verfahren zur Erzeugung von Nanostrukturen nach Anspruch 1 oder 2, **dadurch gekennzeichnet, dass** es einen Schritt der Bearbeitung durch Diffusion chemischer Verbindungen und durch Bildung neuer Materialphasen mit unterschiedlicher Zusammensetzung in der Nanostrukturschicht während oder nach der Erzeugung der Nanostrukturen umfasst.

4. Verfahren zur Erzeugung von Nanostrukturen nach Anspruch 1, 2 oder 3, **dadurch gekennzeichnet, dass** die Bearbeitungszeit im Bereich von mehreren Sekunden bis 10 Stunden liegt.

5. Verfahren zur Erzeugung von Nanostrukturen nach einem der Ansprüche 1 bis 4, **dadurch gekennzeichnet, dass** die Größe der Kugeln im Bereich von 3 bis 10 mm schwankt.

6. Verfahren zur Oberflächenbearbeitung nach Anspruch 3, **dadurch gekennzeichnet, dass** der Bearbeitungsschritt eine Nitrierhärtung ist, die ein Versetzen des zu bearbeitenden Teils (10) in eine Stickstoffatmosphäre bei einer bestimmten Temperatur im Bereich von 350 bis 550 °C während einer bestimmten Dauer im Bereich von 30 min bis 10 h umfasst.

7. Verfahren zur Oberflächenbearbeitung nach Anspruch 3, **dadurch gekennzeichnet, dass** der Bearbeitungsschritt eine Einsatzhärtung oder eine Katalyse oder eine Einlagerung von Ionen in die Metallstruktur des Teils ist.

8. Mechanisches Verfahren zur Erzeugung von Nanostrukturen nach einem der vorhergehenden Ansprüche, **dadurch gekennzeichnet, dass** der Schritt des Versetzens in eine Schwingungsbewegung durch einen elektronischen Vibrator, dessen Wellen die Bewegung des Behälters in der gewünschten Richtung hervorrufen, ausgeführt wird.

9. Mechanisches Verfahren zur Erzeugung von Nanostrukturen nach Anspruch 8, **dadurch gekennzeichnet, dass** der Vibrator ein Ultraschallgenerator ist.

10. Verfahren zur Erzeugung von Nanostrukturen nach Anspruch 8, **dadurch gekennzeichnet, dass** der Durchmesser der vollkommen sphärischen Kugeln (22) je nach gewünschter Dicke der Nanostrukturschicht im Bereich von 300 µm bis 3 mm liegt.

11. Verfahren zur Erzeugung von Nanostrukturen nach einem der Ansprüche 8 oder 9, **dadurch gekennzeichnet, dass** die Schleuderdauer für eine bestimmte Kugelgröße, ein bestimmtes Material, aus dem das Teil (10) gebildet ist, und eine gegebene Maschinenkonfiguration in Abhängigkeit von der vom Anwender gewünschten Dicke der Nanostrukturen bestimmt wird.

12. Verfahren zur Erzeugung von Nanostrukturen nach einem der Ansprüche 1 bis 8, **dadurch gekennzeichnet, dass** die Schleuderdauer der Kugeln (22) im Bereich von 30 bis 1300 s liegt.

13. Verfahren zur Erzeugung von Nanostrukturen nach einem der vorhergehenden Ansprüche, **dadurch gekennzeichnet, dass** es einen Schritt der Abkühlung des zu bearbeitenden Teils umfasst.

14. Verfahren zur Erzeugung von Nanostrukturen nach einem der vorhergehenden Ansprüche, **dadurch gekennzeichnet, dass** die Geschwindigkeit der Kugeln im Bereich von 5 bis 100 m/s liegt.

15. Mechanische Vorrichtung zur Erzeugung von Nanostrukturen auf einem Metallteil, die wenigstens einen für die Größe der Kugeln geschlossenen Behälter (20a, 20b), der eine bestimmte Menge von vollkommen sphärischen Kugeln mit bestimmter Abmessung enthält, und ein Mittel (32) zum Verbinden des Behälters mit Mitteln zur Erzeugung von an den Behälter übertragenen Schwingungen (33, 34, 35) umfasst, wobei die Gesamtheit aus Behälter und Schwingungsmitteln über Dämpfungsmittel (31) an einer Platte (30) angebracht ist, die sich mit einer bestimmten Geschwindigkeit in einer zu der Richtung der an den Behälter übertragenen Schwingungsbewegung senkrechten Ebene dreht.

16. Vorrichtung nach dem vorhergehenden Anspruch, **dadurch gekennzeichnet, dass** sie Mittel zum Einstellen der Drehgeschwindigkeit der Platte sowie Mittel zum Einstellen der Frequenz und der Amplitude der Schwingungserzeugungsmittel umfasst.

17. Vorrichtung nach einem der Ansprüche 15 oder 16, **dadurch gekennzeichnet, dass** das Schwingungserzeugungsmittel ein Ultraschallgenerator ist.

18. Vorrichtung nach einem der Ansprüche 15 bis 17, **dadurch gekennzeichnet, dass** das Schwingungserzeugungsmittel aus einer Trägheitsbaueinheit (34) gebildet ist, die längs einer zu der Drehachse der Platte senkrechten Achse (33) rotatorisch angetrieben wird, wobei die Trägheitsbaueinheit mit dem Mittel (32) für die Verbindung mit dem Behälter (20a, 20b) mechanisch verbunden ist.

19. Mechanische Vorrichtung zur Erzeugung von Nanostrukturen in einer gegebenen Dicke eines Metallteils (10) nach Anspruch 15, **dadurch gekennzeichnet, dass** sie Mittel, die das Metallteil (10) einer Beanspruchung unterwerfen, und/oder Mittel zum Erhitzen des Teils (10) umfasst.

20. Vorrichtung zur Erzeugung von Nanostrukturen in einer gegebenen Dicke eines Metallteils (10) nach einem der Ansprüche 15 bis 17, **dadurch gekennzeichnet, dass** sie Mittel zum Einstellen des Abstandes (d) zwischen der Emissionsquelle der Kugeln und dem zu bearbeitenden Teil umfasst.

21. Vorrichtung zur Erzeugung von Nanostrukturen in einer gegebenen Dicke eines Metallteils (10) nach Anspruch 20, **dadurch gekennzeichnet, dass** der Abstand in der Größenordnung von 4 bis 40 mm liegt.

22. Vorrichtung zur Erzeugung von Nanostrukturen in einer gegebenen Dicke eines Metallteils (10) nach einem der Ansprüche 15 bis 21, **dadurch gekennzeichnet, dass** sie Mittel zum Einstellen der Emissionsdauer der Kugeln und ihrer Geschwindigkeit umfasst.

23. Vorrichtung zur Erzeugung von Nanostrukturen in einer gegebenen Dicke eines Metallteils (10) nach einem der vorhergehenden Vorrichtungsansprüche, **dadurch gekennzeichnet, dass** die Geschwindigkeit der Kugeln im Bereich von 5 bis 100 m/s liegt.

24. Vorrichtung zur Erzeugung von Nanostrukturen in einer gegebenen Dicke eines Metallteils (10) nach einem der vorhergehenden Vorrichtungsansprüche,
**dadurch gekennzeichnet, dass** sie Mittel zum Ausführen einer lokalen Abkühlung der bearbeiteten Zone des Teils umfasst.

25. Vorrichtung zur Erzeugung von Nanostrukturen nach dem vorhergehenden Anspruch, **dadurch gekennzeichnet, dass** sie Mittel zur Bearbeitung durch Diffusion chemischer Zusammensetzungen in die erzeugte Nanostrukturschicht während oder nach der Erzeugung der Nanostrukturen umfasst.

26. Vorrichtung zur Erzeugung von Nanostrukturen in einer gegebenen Dicke eines Metallteils (10) nach einem der vorhergehenden Vorrichtungsansprüche, **dadurch gekennzeichnet, dass** sie Mittel zum Versetzen der zu bearbeitenden Zone des Teils (10) in eine Stickstoffatmosphäre bei einer gegebenen Temperatur im Bereich von 350 bis 550°C während einer bestimmten Dauer im Bereich von 30 min bis 10 h umfasst.

27. Vorrichtung zur Erzeugung von Nanostrukturen in einer gegebenen Dicke eines Metallteils (10) nach einem der vorhergehenden Vorrichtungsansprüche, **dadurch gekennzeichnet, dass** sie Mittel zum Einsatzhärten, Carbonitrierhärten oder zu anderen thermochemischen Bearbeitungen umfasst.

28. Vorrichtung zur Erzeugung von Nanostrukturen in einer gegebenen Dicke eines Metallteils (10) nach einem der vorhergehenden Vorrichtungsansprüche, **dadurch gekennzeichnet, dass** die Vorrichtung in einem schallisolierenden Behälter (25) eingeschlossen ist.

## Claims

1. Mechanical method for generating nanostructures in order to obtain, on a surface of a metal part, a layer of nanostructures of defined thickness, **characterised in that** it comprises:
- a step of setting in circular movement an enclosure inside which a quantity of perfectly spherical balls (22) is arranged, the enclosure being closed for the size of the balls and having at least one of its walls supporting or constituting the part to be treated (10);
- a step of setting in vibratory movement in a direction perpendicular to the plane of the circular movement of the enclosure supporting or constituting the part to be treated;
the speed of the circular movement and the frequency and the amplitude of the vibratory movement being determined as a function of the physical characteristics of the balls in order to communicate thereto a kinetic energy sufficient for the creation of nanostructures on the material of the part to be treated.

2. Method for generating nanostructures according to Claim 1, **characterised in that** it comprises a step for putting under mechanical and/or thermal stress the metal part (10) to be treated.

3. Method for generating nanostructures according to Claim 1 or 2, **characterised in that** it comprises a step of treatment by diffusion of chemical compounds and by the formation of new phases of materials of different composition in the layer of nanostructures generated during the generation of nanostructures or after the generation thereof.

4. Method for generating nanostructures according to Claim 1 or 2 or 3, **characterised in that** the treatment time is comprised between several seconds and 10 hours.

5. Method for generating nanostructures according to one of Claims 1 to 4, **characterised in that** the size of the balls varies from 3 to 10 mm.

6. Method of surface treatment according to Claim 3, **characterised in that** the treatment step is nitriding comprising putting the part (10) to be treated under a nitrogen atmosphere, at a given temperature comprised between 350 and 550°C, for a given length of time comprised between 30 min and 10 hr.

7. Method of surface treatment according to Claim 3, **characterised in that** the treatment step is cementing or catalysis or storage of ions in the metal structure of the part.

8. Mechanical method for generating nanostructures according to one of the preceding claims, **characterised in that** the step of setting in vibratory movement is performed by means of an electronic vibrator, the waves of which cause the movement of the enclosures in the desired direction.

9. Mechanical method for generating nanostructures according to Claim 8, **characterised in that** the vibrator is an ultrasonic generator.

10. Method for generating nanostructures according to Claim 8, **characterised in that** the diameter of the perfectly spherical balls (22) is comprised between 300 µm and 3 mm as a function of the desired thickness of the layer of nanostructures.

11. Method for generating nanostructures according to one of Claims 8 or 9, **characterised in that**, for a given ball size, a given material constituting the part (10) and a given machine configuration, the duration of projection is determined as a function of the thickness of nanostructures desired by the user.

12. Method for generating nanostructures according to one of Claims 1 to 8, **characterised in that** the duration of projection of the balls (22) is comprised between 30 and 1300 sec.

13. Method for generating nanostructures according to one of the preceding claims, **characterised in that** it comprises a step of cooling the part to be treated.

14. Method for generating nanostructures according to one of the preceding claims, **characterised in that** the speed of the balls is comprised between 5 and 100 m/sec.

15. Mechanical device for generating nanostructures on a metal part comprising at least one enclosure (20a, 20b) that is closed for the size of the balls containing a given quantity of perfectly spherical balls of a given size, a means (32) for linking the enclosure to means for generating vibration (33, 34, 35) communicated to the enclosure, the enclosure / vibration means assembly being mounted via shock absorber means (31) on a turntable (30) with a given speed in a plane perpendicular to the direction of the vibratory movement communicated to the enclosure.

16. Device according to the preceding claim, **characterised in that** it comprises means for regulating the speed of rotation of the turntable and means for regulating the frequency and amplitude of the vibration-generating means.

17. Device according to one of Claims 15 or 16, **characterised in that** the vibration-generating means is an ultrasonic generator.

18. Device according to one of Claims 15 to 17, **characterised in that** the vibration-generating means is constituted by an inertial unit (34) driven in rotation about an axis (33) perpendicular to the axis of rotation of the turntable, the inertial unit being connected mechanically by means of a link (32) with the enclosure (20a, 20b).

19. Mechanical device for generating nanostructures on a given thickness of a metal part (10) according to Claim 15, **characterised in that** it comprises means for putting the metal part (10) under stress and/or means for heating the part (10).

20. Device for generating nanostructures on a given thickness of a metal part (10) according to one of Claims 15 to 17, **characterised in that** it comprises means for adjusting the distance (d) between the source of emission of the balls and the part to be treated.

21. Device for generating nanostructures on a given thickness of a metal part (10) according to Claim 20, **characterised in that** the distance is of the order of 4 to 40 mm.

22. Device for generating nanostructures on a given thickness of a metal part (10) according to one of Claims 15 to 21, **characterised in that** it comprises means for adjusting the duration of emission of the balls and of their speed.

23. Device for generating nanostructures on a given thickness of a metal part (10) according to one of the preceding device claims, **characterised in that** the speed of the balls is comprised between 5 and 100 m/sec.

24. Device for generating nanostructures on a given thickness of a metal part (10) according to one of the preceding device claims, **characterised in that** it comprises means for carrying out local cooling of the treated zone of the part.

25. Device for generating nanostructures according to the preceding claim, **characterised in that** it comprises means of treatment by diffusion of chemical compounds in the layer of nanostructures generated during the generation of nanostructures or after the generation thereof.

26. Device for generating nanostructures on a given thickness of a metal part (10) according to one of the preceding device claims, **characterised in that** it comprises means for putting the zone of the part (10) to be treated under a nitrogen atmosphere, at a given temperature comprised between 350 and 550°C, for a given length of time comprised between 30 min and 10 hr.

27. Device for generating nanostructures on a given thickness of a metal part (10) according to one of the preceding device claims, **characterised in that** it comprises means for cementing, carbonitriding and other thermochemical treatments.

28. Device for generating nanostructures on a given thickness of a metal part (10) according to one of the preceding device claims, **characterised in that** the device is enclosed within a sound insulation enclosure (25).
